# EUROPÄISCHE PATENTSCHRIFT

(11) **EP 1 252 947 B1**
(45) Veröffentlichungstag und Bekanntmachung des Hinweises auf die Patenterteilung: **28.05.2008**
(21) Anmeldenummer: 02008689.8
(22) Anmeldetag: 18.04.2002
(51) Int. Cl.: B21K 1/12, B21J 5/08

(54) **Verfahren zur Herstellung eines Achselementes für Kraftfahrzeuge**
Method for the manufacture of an axle element for a motor vehicle
Procédé de fabrication d'un élément d'essieu pour un véhicule automobile

(30) Priorität: 23.04.2001 DE 10119839
(43) Veröffentlichungstag der Anmeldung: 30.10.2002
(73) Patentinhaber: Benteler Automobiltechnik GmbH & Co. KG, 33104 Paderborn (DE)
(72) Erfinder: Heussen, Michael, Dr., 46569 Hünxe (DE); Comte, Bernard, 2852 Courtételle (CH); von Niederhäusern, Vincent, 2942 Alle (CH); Baak, Andreas, 33332 Gütersloh (DE)
(74) Vertreter: Ksoll, Peter

(56) Entgegenhaltungen:
- US-A- 4 399 681
- PATENT ABSTRACTS OF JAPAN vol. 1995, no. 02, 31. März 1995 (1995-03-31) & JP 06 315734 A (JAPAN STEEL WORKS LTD:THE;OTHERS: 01), 15. November 1994 (1994-11-15)
- PATENT ABSTRACTS OF JAPAN vol. 009, no. 018 (M-353), 25. Januar 1985 (1985-01-25) & JP 59 166338 A (TOYOTA JIDOSHA KK), 19. September 1984 (1984-09-19)
- PATENT ABSTRACTS OF JAPAN vol. 1995, no. 01, 28. Februar 1995 (1995-02-28) & JP 06 292936 A (SUZUHIDE KOGYO KK), 21. Oktober 1994 (1994-10-21)
- PATENT ABSTRACTS OF JAPAN vol. 018, no. 302 (M-1618), 9. Juni 1994 (1994-06-09) & JP 06 063677 A (SHOWA DENKO KK), 8. März 1994 (1994-03-08)

## Beschreibung

Die Erfindung betrifft ein Verfahren zur Herstellung eines Schwenklagers für Kraftfahrzeuge.

Achselemente von Kraftfahrzeugen, insbesondere Schwenklager für die Vorderachse, sind relativ komplexe, gegossene oder geschmiedete einstückig ausgebildete Bauteile, die aus einem Stahlgusswerkstoff oder auch aus Aluminium hergestellt werden. An Schwenklagern greifen erhebliche Kräfte an, weshalb diese Bauteile in der Regel aus einem Vollmaterial gefertigt werden. Aus Gründen der Gewichtsersparnis kommen zunehmend Leichtmetalle, wie Aluminium, zum Einsatz.

Bei der schmiedetechnischen Herstellung von Schwenklagern aus Aluminium dient stranggepresstes Rundmaterial als Rohling. Fertig geschmiedete Schwenklager weisen jedoch eine sehr ungleichmäßige Massenverteilung auf, die nicht mit der zylindrischen Form des Rohlings einhergeht. Um dennoch in Bereichen, in denen mehr Masse vorhanden sein muss als in anderen Bereichen, ausreichend Material für den Schmiedevorgang zur Verfügung zu haben, werden hinreichend große Rohlinge verwendet. Der Nachteil der verwendeten Rohlinge ist, dass eine relativ große Menge Energie erforderlich ist, um den Rohling auf die zur Warmumformung erforderliche Schmiedetemperatur zu erwärmen. Andererseits ist der Abfallanteil in Bereichen mit geringeren Massenanhäufungen relativ hoch. Dies ist insbesondere kostenmäßig nachteilig, weil es sich bei Aluminium um einen vergleichsweise teuren Werkstoff handelt. Die vorstehenden Probleme gelten nicht nur für Schwenklager, sondern für Achselemente im Allgemeinen.

Die JP-A-06 315734 offenbart ein Verfahren zur Herstellung eines Schwenklagers, eines Kraftfahrzeugs, bei welchem ein gekrümmtes stabförmiges Halbzeug aus Aluminium erwärmt und in einer Gravur eines Umformwerkzeugs gestaucht wird. Die Gravur weist drei unterschiedliche Abzweige entsprechend der Rohkontur des Schwenklagers aus. Die drei Abzweige stehen jeweils im Winkel zueinander. In wenigstens zwei der Abzweige der Gravur greift ein Stempel ein, wobei die zusammenwirkenden Stempel das stabförmige Halbzeug derart gemeinsam verpressen, dass in dem dritten Abzweig ein Schenkel ausgeformt wird, so dass ein Vorschmiedestück entsteht, das schließlich endgeformt werden kann.

Der Erfindung liegt hiervon ausgehend die Aufgabe zugrunde, ein verbessertes Verfahren zur Herstellung eines Schwenklager für Kraftfahrzeuge aus einem stabförmigen Halbzeug aus Aluminium aufzuzeigen, bei welchem die zur Umformung zuzuführende Energiemenge vermindert ist und herstellungsbedingte Materialverluste reduziert werden.

Die erfindungsgemäße Lösung liegt in einem Verfahren zur Herstellung eines Schwenklagers für Kraftfahrzeuge, gemäß Anspruch 1.

Mit der Erfindung wird erreicht, dass die gleichmäßige Massenverteilung des stabförmigen Halbzeugs, insbesondere eines Rundmaterials, im Hinblick auf das zu fertigende Achselement dahingehend verändert wird, dass in Bereichen mit größeren Massenanhäufungen in einer Vorstufe des eigentlichen Schmiedevorgangs mehr Material bereitgestellt wird, als in anderen Bereichen und somit eine Massenverteilung ähnlich der des zu fertigenden Achselement erreicht wird.

Für das Aufstauchen besitzt das Umformwerkzeug eine Gravur, die eine Materialverdickung in diskreten Bereichen ermöglicht. Hierbei kann je nach Gravur das erste Ende unmittelbar von dem Stempel aufgestaucht werden. Es kann aber auch eine Ausnehmung der Gravur im Abstand vom ersten Ende des Halbzeugs vorgesehen sein, in der sich beim Stauchvorgang eine Materialanhäufung durch verpresstes Material ergibt. Die geometrische Form der Gravur wird unter Berücksichtigung von bestimmten Durchmesser/Stauchlängenverhältnissen festgelegt. Um Fältelungen an der Oberfläche zu vermeiden, soll die Stauchlänge ein Fünffaches des Durchmessers des Halbzeugs nicht überschreiten. Zum Stauchen wird der erste Stempel an das Halbzeug herangefahren und verfährt dann mit einer Geschwindigkeit von bis zu 150 mm/s auf die festgelegte Stauchlänge.

Im Anschluss an das Aufstauchen des ersten Endes wirkt ein zweiter Stempel auf das zweite Ende des Halbzeugs ein und presst dieses in die Gravur. Das verpresste Material fließt dabei rückwärts in eine Abzweigung der Gravur, die im Winkel zur Mittellängsachse des stabförmigen Halbzeugs steht. Hier wird das verpresste Material zu einem Schenkel ausgeformt. Die Abzweigung kann dabei auf halber Stauchlänge ausgebildet sein. Vorteilhaft ist die Gravur derart ausgelegt, dass eine neutrale Faser im Bereich der Mittellängsebene des ausgeformten Schenkels gebildet wird. Dadurch ist gewährleistet, dass in der anschließenden Fertigschmiedung im Gesenk diese neutrale Faser in den Grat fließt und dadurch eine einwandfreie gerichtete Gefügestruktur im Bauteil ermöglicht wird. Die neutrale Faser wird durch die Parameter Stempelgeschwindigkeit, Temperatur des Umformwerkzeugs und des Halbzeugs, Geometrie der Gravur und Friktion an der Oberfläche der Gravur in ihrem Rekristallisationsverhalten beeinflusst. Durch die optimale Wahl dieser Parameter ist die Rekristallisation auf ein Minimum reduzierbar.

Mit dieser Erfindung werden in einem einzigen Umformwerkzeug zwei verschiedene Verfahren miteinander kombiniert. Einerseits das endseitige Aufstauchen des Halbzeugs und andererseits ein Fließpressen zur Ausbildung eines Schenkels, ohne dass das stabförmige Halbzeug zwischen diesen beiden Fertigungsschritten einem weiteren Umformwerkzeug zugeführt werden müsste.

Das derart zu einem Vorschmiedestück umgeformte Halbzeug wird anschließend in einem Schmiedevorgang endgeformt.

Die Vorteile des Verfahrens sind darin zu sehen, dass Halbzeuge, wie beispielsweise stranggepresstes Rundmaterial mit geringerem Ausgangsquerschnitt zum Einsatz kommen kann und dennoch eine zum Schmieden günstige Massenverteilung durch die Vorformung erreicht wird. Gleichzeitig ist zum Erwärmen des Halbzeugs aufzubringende Energie durch die geringere Masse des Halbzeugs niedriger. Schließlich fallen durch die endformnahe Konturgebung des Vorschmiedestücks geringere Gratverluste beim Schmiedevorgang an, so dass von vornherein weniger Ausgangsmaterial eingesetzt werden muss.

Aus anlagentechnischer Sicht ist die sinnvolle Aufteilung der Kräfte für das Stauchen und das Rückwärtsfließpressen notwendig, wobei diese Vorgänge vorteilhafterweise in horizontaler Richtung ausgeführt werden. Um das Umformwerkzeug während des Umformprozesses geschlossen zu halten, muss die an dem Umformwerkzeug angreifende Zuhaltekraft ca. ein Zehnfaches der von dem ersten Stempel und dem zweiten Stempel aufgebrachten Kraft betragen.

Das zweite Ende des Halbzeugs wird gegen die Haltekraft des ersten Stempels in die Gravur gepresst. Das bedeutet, dass nach dem Aufstauchvorgang des ersten Stempels dieser als Gegenhalter fungiert und ohne Zeitverlust oder Umsetzung des Werkstücks der Fließpressvorgang durch den zweiten Stempel initiiert werden kann. Umgekehrt dient der zweite Stempel während des Aufstauchvorgangs ebenfalls als Gegenhalter.

Während Rohteile beim Warmschmieden auf eine Temperatur oberhalb der Rekristallisationstemperatur erwärmt werden, damit keine bleibende Verfestigung des Werkstückwerkstoffs auftritt, genügt es für die Fertigung eines Vorschmiedestücks aus Aluminium, dass die Umformtemperatur niedriger ist als 520 °C (Anspruch 2). Vielmehr kann eine Umformtemperatur zwischen 420 °C und 480 °C für die Umformung des Halbzeugs ausreichen (Anspruch 3).

Nach Anspruch 4 wird das erste Ende des vorgeformten Halbzeugs vor dem Schmiedevorgang in einem zweiten Umformwerkzeug ein weiteres Mal gestaucht. Dies kann insbesondere dann von Vorteil sein, wenn die vom ersten Stempel aufgebrachten Kräfte zum Aufstauchen ein bestimmtes Maß nicht überschreiten dürfen, damit Material nicht unkontrolliert in die Abzweigung der Gravur fließt, sondern erst durch den Fließpressvorgang durch den zweiten Stempel kontrolliert in die Abzweigung eingebracht wird. Ein zweites Umformwerkzeug ermöglicht somit eine noch endformnähere Konturgebung des Vorschmiedestücks.

Um eine bleibende Verfestigung des Werkstückwerkstoffs zu verhindern, ist gemäß Anspruch 5 vorgesehen, das Vorschmiedestück vor dem Schmiedevorgang auf eine Schmiedetemperatur zu erwärmen, die zweckmäßig oberhalb der Rekristallisationstemperatur erwärmt wird. Hier sind etwa 520 C zweckmäßig (Anspruch 6).

Das vorstehend geschilderte Verfahren eignet sich für die Herstellung unterschiedlich konfigurierter Achselemente, insbesondere aber für die Herstellung von Schwenklagern.

Die Erfindung ist nachfolgend anhand eines in schematischen Zeichnungen dargestellten Ausführungsbeispiels näher erläutert. Es zeigen:
- Figur 1: ein stabförmiges Halbzeug aus Aluminium;
- Figur 2: das Halbzeug aus Figur 1 mit einem aufgestauchten ersten Ende;
- Figur 3: das zu einem Vorschmiedestück umgeformte Halbzeug gemäß Figur 2 mit einem angeformten Schenkel an seinem anderen Ende;
- Figur 4: ein aus dem Vorschmiedestück gemäß Figur 3 endgeformtes Schwenklager;
- Figur 5: im Schnitt eine Vorrichtung zur Durchführung des Verfahrens, wobei in einem ersten Verfahrensschritt das erste Ende des Halbzeugs aufgestaucht wird, und
- Figur 6: die Vorrichtung gemäß Figur 5, wobei der Schenkel ausgeformt wird.

Figur 1 zeigt ein stabförmiges Halbzeug 1 aus Aluminium, konkret ein stranggepresstes Rundmaterial. Dieses Halbzeug 1 wird in einem nicht näher dargestellten Fertigungsschritt auf eine Temperatur von 450 °C erwärmt und anschließend in zwei Schritten umgeformt.

Der erste Fertigungsschritt ist ein Aufstauchen des ersten Endes 2 des Halbzeugs 1 auf einen Durchmesser D2, der gegenüber dem Durchmesser D1 des Halbzeugs 1 annähernd doppelt so groß ist. Die verbleibende ungestauchte Länge L2 des Halbzeugs 1 beträgt etwas mehr als die Hälfte der Ausgangslänge L1 des ungestauchten Halbzeugs 1.

Das Aufstauchen des Halbzeugs 1 erfolgt in einem Umformwerkzeug 3 gemäß Figur 5. Hierzu wird das Halbzeug 1 in eine Gravur 4 des Umformwerkzeugs 3 eingelegt und von dem Umformwerkzeug 3 umschlossen. Ein erster Stempel 5 wirkt auf das erste Ende 2 des Halbzeugs 1 ein und staucht dieses entsprechend der Konturierung der Gravur 4 des Umformwerkzeugs 3 auf. Das erste

Ende 2 erfährt eine Umformung zu einem zylindrischen Endabschnitt 6 mit dem Durchmesser D2 (vgl. Fig. 2), der über einen konischen Zwischenabschnitt 7 zu dem Durchmesser D1 des Halbzeugs 1 verjüngt wird.

Damit beim Aufstauchen das Halbzeug 1 sicher in dem Umformwerkzeug 3 gehalten ist, bringt ein weiterer Stempel 8 eine Gegenhaltekraft auf das zweite Ende 9 des Halbzeugs 1 auf.

Nach dem Aufstauchen dient der erste Stempel 5 als Gegenhalter, während der zweite Stempel 8 das zweite Ende 9 des Halbzeugs 1 in die Gravur 4 presst. Hierbei wird das verpresste Material einer endseitig offenen Abzweigung 10 der Gravur 4 zugeführt, wobei ein Schenkel 11 am zweiten Ende 9 des Halbzeugs 1 ausgeformt wird, wie er an dem aus dem Halbzeug 1 hergestellten Vorschmiedestück 12 gemäß Figur 3 zu erkennen ist. Der Schenkel 11 ist entsprechend der Kontur der Abzweigung 10 so ausgebildet, dass sich durch das Fließpressen ein günstiger Faserverlauf im Vorschmiedestück ergibt, das heißt, dass die Abzweigung 10 bzw. der Schenkel 11 im Übergang an die das Halbzeug 1 aufnehmende Längsgravur mit Radien versehen ist, so dass sich ein fließender Übergang ergibt.

In einem nicht näher dargestellten weiteren Verfahrensschritt wird das zu dem Vorschmiedestück 12 umgeformte Halbzeug 1 aus dem Umformwerkzeug 3 entnommen und auf eine Schmiedetemperatur von etwa 520 °C erwärmt. Anschließend wird das in Figur 3 dargestellte Vorschmiedestück 12 zu dem in Figur 4 gezeigten Schwenklager schmiedetechnisch endgeformt.

### Bezugszeichenaufstellung

1 - Halbzeug
2 - erstes Ende v. 1
3 - Umformwerkzeug
4 - Gravur in 3
5 - erster Stempel
6 - zylindrischer Endabschnitt v. 2
7 - konischer Zwischenabschnitt v. 2
8 - zweiter Stempel
9 - zweites Ende v. 1
10 - Abzweigung v. 4
11 - Schenkel
12 - Vorschmiedestück
13 - Schwenklager

L1 - Länge v. 1
L2 - Länge v. 2
D1 - Durchmesser v. 1
D2 - Durchmesser v. 2, 6

## Patentansprüche

1. Verfahren zur Herstellung eines Schwenklagers für Kraftfahrzeuge, bei welchem ein stabförmiges Halbzeug (1) aus Aluminium auf eine Umformtemperatur erwärmt und das erste Ende (2) des Halbzeugs (1) in einer Gravur (4) eines Umformwerkzeugs (3) von einem ersten Stempel (5) aufgestaucht wird, während ein zweiter Stempel (8) eine Gegenhaltekraft auf das zweite Ende (9) des Halbzeugs (1) aufbringt und anschließend das zweite Ende (9) von einem zweiten Stempel (8) in die Gravur (4) gepresst wird, während der erste Stempel (5) eine Gegenhaltekraft auf das aufgestauchte erste Ende (2) aufbringt, wobei das Halbzeug (1) vor dem Aufstauchen durch den ersten Stempel (5) gerade ist und wobei die Hubbewegungen der Stempel (5, 8) auf einer gemeinsamen, geraden Achse liegen, wobei von dem zweiten Stempel (8) verpresstes Material in eine Abzweigung (10) der Gravur (4) zu einem Schenkel (11) ausgeformt wird und danach das zu einem Vorschmiedestück (12) umgeformte Halbzeug (1) in einem Schmiedevorgang endgeformt wird.

2. Verfahren nach Anspruch 1, **dadurch gekennzeichnet, dass** die Umformtemperatur niedriger ist als 520 °C.

3. Verfahren nach Anspruche 1 oder 2, **dadurch gekennzeichnet, dass** die Umformtemperatur zwischen 420 °C und 480 °C liegt.

4. Verfahren nach einem der Ansprüche 1 bis 3, **dadurch gekennzeichnet, dass** das erste Ende (2) des vorgeformten Halbzeugs (1) vor dem Schmiedevorgang in einem zweiten Umformwerkzeug ein weiteres Mal gestaucht wird.

5. Verfahren nach einem der Ansprüche 1 bis 4, **dadurch gekennzeichnet, dass** das Vorschmiedestück (12) vor dem Schmiedevorgang auf eine Schmiedetemperatur erwärmt wird.

6. Verfahren nach Anspruch 5, **dadurch gekennzeichnet, dass** die Schmiedetemperatur etwa 520°C beträgt.

## Claims

1. Method of producing a steering knuckle for motor vehicles, in which a bar-shaped semi-finished product (1) made of aluminium is heated to a forming temperature and the first end (2) of the semi-finished product (1) is upset in an impression (4) of a forming tool (3) by a first punch (5), while a second punch (8) applies a counterholding force to the second end (9) of the semi-finished product (1), and then the second end (9) is pressed into the impression (4) by a second punch (8), while the first punch (5) applies a counterholding force to the upset first end (2), wherein the semi-finished product (1) is straight before the upsetting by the first punch (5), and wherein the stroke movements of the punches (5, 8) lie on a common straight axis, wherein material pressed by the second punch (8) is forced into a branch (10) of the impression (4) to form a leg (11) and then the semi-finished product (1) formed into a pre-forged part (12) is finish-formed in a forging operation.

2. Method according to Claim 1, **characterized in that** the forming temperature is lower than 520°C.

3. Method according to Claim 1 or 2, **characterized in that** the forming temperature is between 420°C and 480°C.

4. Method according to one of Claims 1 to 3,
**characterized in that** the first end (2) of the preformed semi-finished product (1) is upset once more in a second forming tool before the forging operation.

5. Method according to one of Claims 1 to 4,
**characterized in that** the pre-forged part (12) is heated to a forging temperature before the forging operation.

6. Method according to Claim 5, **characterized in that** the forging temperature is about 520°C.

## Revendications

1. Procédé pour la fabrication d'un palier de pivotement pour des véhicules automobiles, dans le cadre duquel un demi-produit (1) en aluminium, en forme de barre, est chauffé à une température de formage et la première extrémité (2) du demi-produit (1) est refoulée dans une gravure (4) d'un outil de formage (3) par un premier poinçon (5), tandis qu'un deuxième poinçon (8) applique une force de contre-appui sur la deuxième extrémité (9) du demi-produit (1) et ensuite la deuxième extrémité (9) est pressée par un deuxième poinçon (8) dans la gravure (4), tandis que le premier poinçon (5) applique une force de contre-appui sur la première extrémité refoulée (2), le demi-produit (1) étant rectiligne avant le refoulement par le premier poinçon (5), et les courses de déplacement des poinçons (5, 8) étant situés sur un axe rectiligne commun, le matériau comprimé par le deuxième poinçon (8) prenant la forme d'une branche (11) dans une bifurcation (10) de la gravure (4), et le demi-produit (1) formé en une pièce ébauchée à la forge (12) étant finie lors d'une opération de forgeage.

2. Procédé selon la revendication 1, **caractérisé en ce que** la température de formage est inférieure à 520°C.

3. Procédé selon les revendications 1 ou 2, **caractérisé en ce que** la température de formage se situe entre 420°C et 480°C.

4. Procédé selon l'une quelconque des revendications 1 à 3, **caractérisé en ce que** la première extrémité (2) du demi-produit (1) préformé est une nouvelle fois refoulée avant l'opération de forgeage dans un deuxième outil de formage.

5. Procédé selon l'une quelconque des revendications 1 à 4, **caractérisé en ce que** la pièce ébauchée à la forge (12) est chauffée à une température de forgeage avant l'opération de forgeage.

6. Procédé selon la revendication 5, **caractérisé en ce que** la température de forgeage est d'environ 520°C.
